# FASCICULE DE BREVET EUROPEEN

(11) **EP 0 714 786 B1**
(45) Date de publication et mention de la délivrance du brevet: **22.03.2000**
(21) Numéro de dépôt: 95402716.5
(22) Date de dépôt: 01.12.1995
(51) Int. Cl.: B41M 5/165

(54) **Nouvelles microcapsules contenant à titre de solvant un dérivé terpénique ou un dérivé d'acide abiétique notamment pour papiers autocopiants chimiques et papiers sensibles à la pression revêtus de telles microcapsules**
Neue, Terpenderivat- oder Abietinsäurederivatlösungsmittel enthaltende Mikrokapseln, hauptsächlich für chemische Kopierpapiere und mit diesen Mikrokapseln verschichtete druckempfindliche Papiere
New microcapsules comprising as solvent a terpene derivative or an abietic acid derivative, notably for chemical copy papers and messure sensitive papers coated with such microcapsules

(30) Priorité: 02.12.1994 FR 9414545
(43) Date de publication de la demande: 05.06.1996
(73) Titulaire: COPIGRAPH, 45330 Malesherbes (FR)
(72) Inventeur: Habar, Gérard, F-77780 Bourron Marlotte (FR); Le Pape, Alain, F-77760 Nanteau sur Essonne (FR); Descusse, Catherine, F-45300 Pithiviers-le-Bel (FR)
(74) Mandataire: Ahner, Francis

(56) Documents cités:
- EP-A- 0 674 942
- WO-A-94/00105
- FR-A- 1 349 561
- FR-A- 2 350 205
- GB-A- 1 222 016
- US-A- 4 342 473
- US-A- 5 236 780

## Description

La présente invention concerne des microcapsules utiles notamment pour la réalisation de papier autocopiant sensible à la pression, contenant une solution organique d'un composé d'intérêt hydrophobe notamment un agent chromogène dont le solvant est au moins en partie un dérivé terpénique, l'acide abiétique, ou un dérivé d'acide abiétique.

L'invention concerne également le papier sensible à la pression revêtu sur une face d'une couche de telles microcapsules et la liasse de papier sensible à la pression comportant au moins un papier selon l'invention.

Elle concerne enfin l'utilisation desdites microcapsules dans différents domaines tels que parfumerie, agroalimentaire, agrochimie.

Une liasse de papier autocopiant sensible à la pression comprend:
- une feuille émettrice appelée CB, obtenue par enduction au verso de microcapsules contenant une solution d'agents chromogènes,
- une feuille réceptrice appelée CF, obtenue par enduction au recto d'une couche absorbante et réactive vis-à-vis des agents chromogènes,
- une ou plusieurs feuilles intermédiaires comprenant à la fois les microcapsules au verso et la couche réceptrice au recto que l'on appelle CFB.

Il existe aussi des feuilles, dites "autonomes", obtenues par enduction au recto d'un mélange de microcapsules et de couche réceptrice.

L'invention concerne de façon générale les feuillets CB, CFB et autonomes. Le principe de fonctionnement du papier autocopiant sensible à la pression consiste à faire éclater les microcapsules sous la pression d'un stylo ou sous le choc causé par une frappe de machine à écrire ou par les aiguilles d'une imprimante matricielle ou plus généralement par tous les procédés d'impression dits "à impacts". La phase interne contenue dans les microcapsules ainsi libérée s'écoule sur la couche réceptrice CF et les agents chromogènes réagissent avec le révélateur pour former l'image colorée.

Le solvant utilisé pour préparer la phase interne joue un rôle primordial sur la qualité finale du produit. Il doit satisfaire aux exigences suivantes:
- être incolore et inodore,
- présenter un bon pouvoir solvant vis-à-vis des agents chromogènes,
- être inerte chimiquement vis-à-vis des agents chromogènes et vis-à-vis des matériaux utilisés pour former les parois des microcapsules,
- avoir un point d'ébullition élevé et une très faible tension de vapeur à température ambiante,
- être liquide à la température d'utilisation du papier autocopiant (jusqu'à -10°C voir -20°C en hiver),
- présenter la viscosité la plus faible possible afin de faciliter l'écoulement de la phase interne lors de la rupture des capsules,
- avoir une bonne stabilité à la chaleur et à la lumière,
- permettre un taux d'encapsulation élevé,
- permettre un développement rapide et intense des agents chromogènes sur le réactif du feuillet CF,
- donner une bonne solidité à la lumière de l'image obtenue sur le feuillet CF,
- être pratiquement insoluble dans l'eau pour pouvoir être encapsulé,
- être sans danger pour le corps humain et pour l'environnement,
- présenter une biodégradabilité élevée,
- avoir un prix faible compatible avec les prix actuels du papier autocopiant chimique.

Actuellement, parmi les solvants utilisés couramment, on peut citer les terphényles hydrogénés, les alkylnaphtalènes, les alkylbiphényles, les dérivés de diarylméthane, les dérivés de dibenzylbenzène, les paraffines chlorées, cette liste n'est pas limitative. Ces solvants sont le plus souvent mélangés à des diluants tels que les kérosènes, les huiles minérales légères ou les alkylbenzènes (par exemple dodécylbenzène) etc...

Tous ces produits satisfont assez bien à toutes les exigences énoncées ci-dessus sauf les dernières concernant la biodégradabilité et la non toxicité vis-à-vis de l'environnement d'où un risque de pollution lors de l'utilisation et de la destruction des papiers autocopiants chimiques.

Le document publié EP-A-0 674 942 mentionne parmi une liste de solvants, les dérivés terpéniques pour la réalisation de microcapsules contenant un solvant hydrophobe. EP-A 0 674 942 constitue l'état de la technique selon l'article 54(3)(4) CBE.

Le brevet US 4 342 473 concerne un réactif CF (feuille réceptrice) particulier. On rappellera qu'une liasse de papier autocopiant chimique comprend une couche CB à base de microcapsules telles que celles décrites dans la présente invention et une couche réceptrice dite CF. Après rupture des microcapsules, les formateurs de couleur réagissent avec les réactifs contenus dans la couche CF pour former l'image colorée.

Comme réactif CF, il est bien connu que l'on peut utiliser des phénols ou des résines phénoliques. L'originalité de ce brevet repose sur l'utilisation d'esters de ces phénols (ou résines phénoliques) lesquels esters ne sont pas réactifs vis-à-vis des formateurs de couleur, il devient donc possible de mélanger dans la même solution le réactif et les formateurs de couleur puis d'encapsuler la solution obtenue. Après rupture des microcapsules, ces esters s'hydrolysent en présence d'air humide pour redonner le phénol (ou la résine phénolique) réactif vis-à-vis des formateurs de couleur d'où la formation de l'image colorée.

Les solvants utilisés dans ce cas peuvent être tous les solvants utilisables dans l'autocopiant chimique (cf. col. 7, lignes 14 à 27) dont les terpènes tels que la turpentine (essence de térébenthine). Ce brevet indique que les solvants préférés incluent les naphtalènes alkylés.

Pour pallier ces défauts, on a envisagé d'utiliser les solvants d'origine naturelle tels que les huiles végétales (soja, colza, olive, arachide, maïs, tournesol, coprah, sésame, ricin, palme, palmiste, babassu, jojoba, etc) notamment dans les brevets américains 2 712 507, 2 730 457, 3 016 308, 4 783 196, 4 923 641 et les demandes de brevets européens 86 636, 155 593, 262 569.

Aucune de ces huiles végétales ne donne des résultats satisfaisants, car dans tous les cas on observe :
1) une émulsification, de la phase interne dans l'eau, très difficile avec à la fin une courbe granulométrique très étalée (présence de particules fines ≤1 µm et de particules grossières de diamètre supérieur à 8 µm).
   Ce défaut se traduit en pratique par une perte de rendement en duplication liée aux petites capsules et un papier trop sensible au stockage en pile et aux différentes manipulations à cause des grosses capsules (bleuissement ou noircissement prématuré du papier avant utilisation) et en particulier lors du passage sur les machines d'impression,
2) une viscosité trop élevée (mauvais écoulement de la phase interne d'où une perte de rendement),
3) une révélation insuffisante des agents chromogènes en présence d'huile végétale (duplication d'intensité faible), notamment pour les dérivés de fluorane ou de phtalide.
4) des tenues au vieillissement insuffisantes pour les papiers CB, CFB et autonomes en particulier en atmosphère humide et chaude (coloration bleue ou noire des papiers avant utilisation),
5) une tenue insuffisante à la lumière de l'image colorée sur CF,
6) une biodégradabilité souvent insuffisante.

En effet, on a maintenant trouvé que d'autres solvants biodégradables, d'origine naturelle, peuvent être utilisés avantageusement à la place des huiles végétales, ce sont les dérivés terpéniques issus du bois, d'écorces d'agrumes etc. et les dérivés d'acide abiétique obtenus à partir de la collophane par exemple.

L'objet de la présente invention est relatif à de nouvelles microcapsules et aux papiers autocopiants subséquents permettant de pallier les inconvénients décrits ci-dessus.

L'invention concerne donc en premier lieu des microcapsules utiles notamment pour papier autocopiant sensible à la pression, contenant une solution organique comprenant en un composé d'intérêt hydrophobe et un solvant, caractérisées en ce que le solvant comprend en pourcentage en poids :
- 10 à 100 % d'au moins un dérivé terpénique choisi dans le groupe constitué par les sesquiterpènes, les alcools terpéniques, les esters terpéniques, les aldéhydes terpéniques, les cétones terpéniques, leurs dérivés hydrogénés, l'acide abiétique, les dérivés estérifiés de l'acide abiétique, les dérivés hydrogénés de l'acide abiétique ou les produits de polymérisation de l'acide abiétique,
- 0 à 80 % d'huile végétale ou d'ester d'acide gras,
- 0 à 80 % d'huile minérale.

Parmi ces dérivés terpéniques, on peut citer :
- les sesquiterpènes tels que le longifolène, l'α-cédrène, l'α- et le β-caryophyllène, le nérolidol, le farnésol, etc.
- les alcools terpéniques tels que les terpinéols, les dihydroterpinéols, le myrcénol, le dihydromyrcénol, le géraniol etc.
- les esters des alcools terpéniques précités, tels que l'acétate de terpényle, l'acétate de géranyle, l'acétate de myrcényle, le formiate de myrcényle, l'acétate de dihydroterpényle etc.

L'expression "dérivés d'acide abiétique" englobe de façon générale les dérivés estérifiés, hydrogénés notamment ou les produit de polymérisation de l'acide abiétique.

Parmi les dérivés d'acide abiétique, on peut citer les esters obtenus à partir de l'acide abiétique, ainsi que :
- l'acide abiétique dihydrogéné et ses esters,
- l'acide abiétique tétrahydrogéné et ses esters,
- les polymères d'acide abiétique et leurs dérivés.

Les produits liquides à température ambiante sont préférés.

Dans le cas des dérivés de l'acide abiétique, les esters méthyliques de l'acide dihydroabiétique sont avantageux.

Au sens large, l'acide abiétique et les dérivés de l'acide abiétique pourraient être considérés comme des dérivés de terpènes puisqu'il s'agit de diterpènes.

Les dérivés terpéniques, l'acide abiétique et les dérivés de l'acide abiétique peuvent être présents seuls ou en mélange.

Par rapport aux microcapsules contenant des solvants à base d'huile végétale, les microcapsules selon l'invention présentent de nombreux avantages, notamment une meilleure stabilité au stockage, une meilleure résistance aux UV, une meilleure révélation des agents chromogènes, et, dans la plupart des cas, un taux d'encapsulation plus élevé.

Par rapport aux microcapsules contenant des solvants classiques, d'origine pétrolière, cités plus haut, les microcapsules selon l'invention présentent l'avantage d'être biodégradables. Ce sont des produits d'origine naturelle dont la source est renouvelable. Ils sont sans danger pour l'environnement (utilisations courantes en pharmacie, en cosmétique et surtout en parfumerie).

Par rapport aux microcapsules contenant des huiles végétales, les microcapsules selon l'invention présentent l'avantage d'une meilleure tenue au froid, d'une moindre coloration, d'une odeur plus agréable, d'un plus grand pouvoir colorant, compte tenu du pouvoir solvant des composés terpéniques et d'une dispersion des diamètres plus faible.

L'invention concerne notamment les microcapsules renfermant en solution des produits tels que : agents chromogènes, parfums, arômes, produits alimentaires ou pharmaceutiques, pesticides, biocides, fongicides, herbicides, colorants, catalyseurs, réactifs chimiques.

Parmi les agents chromogènes utilisés, on peut citer à titre indicatif les dérivés du type phtalique comme le 3,3 bis (4-diméthylamino-phényl) -6-diméthylaminophtalide (CVL) et le 3,3 bis (1-octyl-2-méthylindole -3-yle) phtalide ou des dérives de fluorane comme les 2-anilino-3-méthyl-6-dialkylamino-2'-(N'-éthyl-N-phénylamino-4'-méthylfluorane) ou le 2'- anilino -3'méthyl -6 diéthylamino fluorane, le 6'-diméthylamino-2'(N-éthyl-N-phénylamino-4'méthylfluorane), le 3'-chloro-6'-cyclohexylaminofluorane ou le 3,7 bis (diméthylamino)-10-benzoylphénotiazine (BLMB) et les composés de bisarylcarbazolylméthane. Cette liste étant non limitative et pouvant être étendue à toutes les substances chromogènes couramment utilisées dans l'art considéré.

La solution d'agent chromogène dans le solvant est aux environs de 5% en poids.

Parmi les microcapsules, on citera avantageusement, mais non exclusivement, celles formées d'une paroi de gélatine réticulée.

Ces dérivés terpéniques ou d'acide abiétique ou l'acide abiétique peuvent être utilisés seuls ou en mélanges, entre eux, ou avec les solvants classiques ou avec les huiles végétales.

Parmi les solvants classiques couramment utilisés, on peut citer les terphényles hydrogénés, les alkylnaphtalènes, les alkylbiphényles, les dérivés de diarylméthane, les dérivés de dibenzylbenzène, les paraffines chlorées, etc.

Ces solvants sont le plus souvent mélangés à des diluants tels que les kérosènes, les huiles minérales légères ou les alkylbenzènes (par exemple docécylbenzène) etc.

Les huiles végétales sont celles couramment utilisées, telles que les huiles de soja, colza, olive, lin, arachide, palmiste, maïs, tournesol, coprah, sésame, ricin, palme, babassu, jojoba etc., notamment dans les brevets américains 2 712 507, 2 730 457, 3 016 308, 4 783 196, 4 923 641 et les demandes de brevet européen n° 86 636, 155 593, 262 569. Il est également possible d'utiliser les triglycérides appelés du terme anglo-saxon "tall oil" comportant une forte proportion de trioléate de glycérol.

Ces huiles végétales peuvent être avantageusement remplacées en partie ou en totalité par les esters d'acide gras.

Ils proviennent de manière générale de l'hydrolyse d'huile végétale suivie d'une séparation des acides gras obtenus puis estérification

On peut selon une variante, procéder à une transestérification. La transestérification est l'opération chimique qui consiste à échanger en milieu acide ou basique le glycérol par un monoalcool ou dialcool, en général à chaîne courte, ce qui conduit à la formation d'un mono- ou di- ester.

Les esters d'acide gras sont formés d'un reste d'acide gras et d'un reste d'alcool R-O, avantageusement en C₁ à C₈. Parmi les restes

alcools, on peut citer le méthanol, l'éthanol, le n-propanol, l'isopropanol, le n-butanol, l'isobutanol, le t-butanol, le 2-éthylhexanol.

La chaîne hydrocarbonée de l'acide gras peut être saturée ou insaturée, ramifiée ou linéaire. La longueur du reste d'acide gras peut varier de 3 à 20 atomes de carbone.

De préférence, l'ester d'acide gras est saturé.

On a néanmoins trouvé que pour satisfaire de façon optimale tous les points énoncés ci-dessus, il était préférable d'utiliser les restes d'acides gras en C₈ à C₁₆.

Parmi les restes d'acides gras saturés, on peut mentionner à titre non limitatif les restes d'acide laurique, myristique, palmitique.

Mais d'autres restes d'acides gras saturés pourraient également être envisagés par exemple des restes d'acides gras ramifiés.

Selon une variante préférée, le solvant comprend uniquement un ou plusieurs dérivés terpéniques et/ou un ou plusieurs dérivés d'acide abiétique et/ou l'acide abiétique.

Selon une seconde variante, le solvant comprend un ou plusieurs composés choisis parmi l'acide abiétique, les dérivés terpéniques et/ou d'acide abiétique mélangé avec une ou plusieurs huile(s) minérale(s) et/ou une ou plusieurs huiles végétales ou ester(s) d'acide gras.

Selon une première variante préférée, le solvant comprend 20 à 80 % de dérivés terpéniques de derivés d'acide abiétique ou d'acide abiétique et 80 à 20 % d'huile minérale.

Selon une deuxième variante, le solvant comprend en pourcentage en poids :
. 20 à 80 % d'acide abiétique de dérivés terpéniques et/ou de dérivés d'acide abiétique,
. 80 à 20 % d'huile végétale ou d'ester d'acides gras.

Selon une troisième variante, le solvant comprend :
. 10 à 60 % d'acide abiétique de dérivés terpéniques et/ou de dérivés d'acide abiétique,
. 10 à 60 % d'huile végétale ou d'ester d'acides gras,
. 10 à 60 % d'huile minérale.

Selon une variante préférée le solvant comprend au moins 10% de l'acide abiétique ou de dérivés terpéniques ou de dérivés d'acide abiétique, 0 à 50% d'une huile végétale ou d'un ester d'acide gras et 0 à 70% d'une huile minérale.

On utilisera de préférence un ester d'acide gras saturé (acide caprique, acide laurique, acide myristique, acide palmitique, acide stéarique) ou un mélange d'esters obtenus par transestérification à partir d'une huile végétale, par exemple, l'ester méthylique de colza, l'ester isopropylique de soja, le palmitate d'isopropyle, l'oléate de méthyle, le 2-éthylhexylcocoate, l'isostéarate de méthyle, le caprate/dicaprylate de propylène glycol et comme huile minérale soit une huile paraffinique soit une huile naphténique hydrogénée.

Parmi les dérivés terpéniques, les produits préférés sont :
- les sesquiterpènes tels que le longifolène, l'α-cédrène, etc et leur mélange comme par exemple l'huile M de la société DRT,
- les alcools terpéniques purs tels que l'α-terpinéol et le β- terpinéol, le dihydroterpinéol, le myrcénol, le tétrahydromyrcénol, etc,
- les mélanges d'alcool terpéniques tels que ceux commercialisés sous les marques Terpinéols, Dertol, Nopol par la société DRT.
- les esters tels que l'acétate de terpényle, l'acétate de nopyle, l'acétate de géranyle, l'acétate de menthanyle.

Les produits préférés sont les terpinéols, le nopol, l'acétate de terpényle, l'acétate de nopyle, les sesquiterpènes. Parmi les dérivés d'acide abiétique, ce sont les esters méthyliques d'acide dihydroabiétique tels que les produits commercialisés par Herculès sous les marques Abalyn E, Hercolyn DE, Metalyn 200.

L'invention est également relative à un procédé de préparation de telles microcapsules.

Selon un procédé général, on forme une émulsion d'une phase hydrophobe constituée d'une solution organique telle que décrite précédemment, dans une phase aqueuse comportant plusieurs colloïdes dont la gélatine et un ou plusieurs autres colloïdes anioniques, parmi lesquels on peut citer la carboxyméthylcellulose (CMC) et un copolymère de l'anhydride maléïque tel qu'un copolymère de l'ethervinylméthylique et de l'anhydride maléïque (PVMMA) ou un copolymère de l'éthylène et de l'anhydride maléïque (EMA).

On élève ensuite la température et l'un procède à la coacervation de l'émulsion par ajout d'un acide approprié notamment l'acide acétique afin de régler le pH aux environs de 4. Des microcapsules à paroi liquide se constituent ainsi par formation du coacervat autour des gouttelettes d'huile émulsionnée. Le refroidissement du mélange jusqu'a environ 10°C provoque la solidification des parois de coacervat liquide.

On ajoute ensuite un agent de durcissement comme le formol ou le glutaraldéhyde afin de réticuler lesdites parois solides de coacervat et obtenir les microcapsules souhaitées.

Il est ensuite possible d'ajouter des liants et d'autres ingrédients classiques adaptés à la suspension de microcapsules pour obtenir une composition de revêtement pour papier sensible à la pression.

Selon un procédé particulier décrit dans la demande EP-A-0 674 942, on effectue les étapes suivantes:
- formation d'une suspension dans une phase aqueuse acide de particules constituées de gouttelettes de la solution organique décrite précédemment, lesdites gouttelettes étant revêtues d'un coacervat formé de gélatine, d'un premier colloïde anionique constitué par l'acide polyacrylique et d'un second colloïde anionique constitué par de la carboxyméthylcellulose, et lesdites particules ayant un diamètre de 1 à 12 µm environ, de préférence de 3 à 8 µm,
- refroidissement pour solidifier la paroi,
- réticulation de la gélatine pour fixer la structure et rendre le processus irréversible,
- réchauffement et neutralisation.

On a noté qu'avec les solutions organiques d'agents chromogènes selon l'invention, les émulsions obtenues étaient plus stables et présentaient une courbe granulométrique plus resserrée que les émulsions préparées avec des solvants à base d'huiles vierges.

L'émulsion obtenue est du type huile dans l'eau et comporte des gouttelettes de la phase hydrophobe dont le diamètre est compris entre 1 et 12 micromètres (de préférence de 3 à 8 micromètres).

Bien entendu, d'autres procédés peuvent également être utilisés sans sortir du cadre de la présente invention.

Parmi ces autres procédés on peut citer :
- un procédé à base de gélatine par coacervation complexe tel que celui décrit dans l'exemple 1 où dans les brevets US 4 402 856, FR 2 458 313, EP 339866,
- un procédé à base de résine mélamine-formol comme ceux décrits dans les brevets US 4 406 816, 4 444 699 et 4 898 696 ou EP 319 337 et EP 444559,
- un procédé à base de polyurées ou polyuréthannes comme ceux décrits dans les brevets FR 2 591 124 et US 4 668 580, 4 785 048, 4 898 780 et 5 075 279,
- ou tout autre procédé d'encapsulation connu pour la fabrication de microcapsules servant à la fabrication du papier autocopiant chimique.

Les microcapsules obtenues sont mélangées avec des liants amylacés ou des latex, un distanceur, généralement de l'amidon de blé calibré et divers additifs tels que azurant optique, retenteur d'eau etc.

Elles sont ensuite couchées sur un support papier.

L'invention a également pour objet un papier sensible à la pression revêtu sur une face d'une couche de microcapsules telles qu'elles ont été décrites précédemment.

Ce support papier constituant la feuille émettrice, appelée CB, d'un grammage généralement compris entre 40 et 90 g/m2 a été revêtu par couchage de la suspension de microcapsules, puis ces microcapsules ont été séchées pour obtenir le papier selon l'invention.

Le mode d'enduction ainsi que la formulation du bain de couchage ne sont pas critiques pour l'invention.

L'invention a également pour objet une liasse de papier sensible à la pression comportant comme cela a été décrit dans le préambule de la présente description une feuille émettrice et une feuille réceptrice, et éventuellement une ou plusieurs feuilles intermédiaires (CFB) et également des feuilles dites autonomes obtenues par enduction au recto d'un mélange de microcapsules et de couche réceptrice .

Le papier récepteur CF associé à la feuille CB est de préférence du type "argile activée" tel que décrit dans les brevets français 2 581 350 ou US 4 422 670, mais on peut aussi utiliser un papier récepteur CF de type phénolique tel que ceux décrits dans les brevets US 4 559 242 ou 4 769 305, ou un CF du type salicylate de zinc.

L'utilisation du solvant selon l'invention permet d'améliorer outre la viscosité et la qualité de l'émulsion, le taux d'encapsulation d'une manière tout à fait surprenante, mais aussi l'intensité et la tenue à la lumière de l'écriture.

Par ailleurs les tests de vieillissements accélérés des feuillets CB, soit en chaleur sèche, soit en chaleur humide sont améliorés.

L'invention est illustrée par les exemples suivants :

### Exemple 1

Dans 1,2 l d'eau désionisée à 40 °C, un introduit sous agitation 55 g de gélatine d'une valeur bloom d'environ 160. On chauffe entre 40 et 50 °C jusqu'à dissolution totale de la gélatine puis on ajoute 18 g d'une solution à 50% de polyacrylate de sodium (de masse molaire = 1800) et 10 gouttes de soude.

En parallèle, on prépare une phase organique hydrophobe, par chauffage entre 100 et 130°C pendant une heure, du mélange suivant:
- 845 g de terpinéol de chez DRT (mélange d'α et γ terpinéol)
- 21 g de noir ODB2
- 9 g de noir S205
- 3,8 g de bleu CVL
- 3,5 g de bleu Pergascript SRB
- 4,2 g d'orange Pergascript 15R.

On mélange la phase organique et la phase aqueuse sous agitation et on émulsionne à l'aide d'un appareil de type Ultra-TURRAX jusqu'à obtention de particules ayant un diamètre moyen compris entre 5 et 6 µm (la mesure du diamètre est réalisée à l'aide d'un granulomètre à laser Coulter LS100).

Ensuite on mélange dans un réacteur thermostatique, muni d'un agitateur, l'émulsion obtenue précédemment et une solution de 17 g de carboxyméthylcellulose dans 625 ml d'eau désionisée. La carboxyméthylcellulose a un degré de substitution de l'ordre de 0,8 et une viscosité en solution aqueuse à 3% à 20°C comprise entre 60 et 100 mPas mesurée à l'aide d'un viscosimètre Haake VT 181 à cylindres coaxiaux MVI à 180 t/min.

On élève la température à 60°C et on ajoute de l'acide acétique en 30 minutes pour ajuster le pH à 4,3.

On refroidit le coacervat à 8°C et on maintient cette température pendant 10 heures. Le durcissement des parois est effectué en deux étapes :
1ère étape : addition de 17 g de glutaraldéhyde à 50% sous forte agitation,
2ème étape : addition 4 heures plus tard de 66 g d'une solution à 26% d'alun de chrome. On maintient la température a 8°C pendant 16 heures ainsi qu'une bonne agitation avant de remonter le pH a 7 à la température de 20°C,

### Exemple 2

On reproduit l'exemple 1 en remplaçant le terpinéol par du β terpinéol de chez DRT (mélange de terpinéols comprenant plus de 70% de β-terpinéol),

### Exemple 3

On reproduit l'exemple 1 en remplaçant le terpinéol par de l'α-terpinéol de chez DRT (mélange de terpinéols comprenant plus de 85% d'α-terpinéol).

### Exemple 4

On reproduit l'exemple 1 en remplaçant le terpinéol par de l'huile de pin de chez DRT (marque commerciale DERTOL 90)

### Exemple 5

On reproduit l'exemple 1 en remplaçant le terpinéol par du terpinolène de chez DRT (mélange de dérivés terpéniques comprenant au moins 95% de 1-4(8) paramenthadiène).

### Exemple 6

On reproduit l'exemple 1 en remplaçant le terpinéol par du nopol de chez DRT (mélange d'alcools terpéniques constitués essentiellement de 6,6-diméthyl-(3,1,1), bicyclo -2-heptène -2-éthanol.)

### Exemple 7

On reproduit l'exemple 1 en remplaçant le terpinéol par de l'acétate de terpényle de chez DRT

### Exemple 8

On reproduit l'exemple 1 en remplaçant le terpinéol par un mélange 50/50 de terpinéol et d'huile naphténique légère NYTEX 800.

### Exemple 9

On reproduit l'exemple 8 en remplaçant le terpinéol du mélange par de l'acétate de terpényle.

### Exemple 10

On reproduit l'exemple 8 en remplaçant le Terpinéol par du nopol.

### Exemple 11

On reproduit l'exemple 8 en remplaçant le Terpinéol par de l'Abalyn E de chez Hercules (ester méthylique d'acide dihydroabiétique).

### Exemple 12

On reproduit l'exemple 1 en remplaçant le Terpinéol par un mélange 50/50 de Terpinéol et d'huile de coprah.

### Exemple 13

On reproduit l'exemple 1 en remplaçant le Terpinéol par un mélange 50/50 d'acétate de terpényle et de laurate de 2 éthyl-hexyle.

### Exemple 14

On reproduit l'exemple 12 en remplaçant l'huile de coprah du mélange par du laurate de 2-éthylhexyle.

### Exemple 15

On reproduit l'exemple 1 en remplaçant le Terpinéol par un mélange ternaire 30/30/40 de Terpinéol/huile de coprah/huile naphténique légère.

### Exemple 16

On reproduit l'exemple 15 en remplaçant le Terpinéol du mélange ternaire par de l'acétate de terpényle.

### Exemple 17

On reproduit l'exemple 15 en remplaçant le Terpinéol du mélange ternaire par de l'huile M de chez DRT (mélange de sesquiterpènes).

### Exemple 18

On reproduit l'exemple 1 en remplaçant le Terpinéol par un mélange ternaire 10/50/40 de Terpinéol/laurate de 2-éthyl-hexyle/huile naphténique légère.

### Exemple 19

On reproduit l'exemple 1 en remplaçant le Terpinéol par un mélange ternaire 20/50/30 de Terpinéol/laurate de 2-éthyl-hexyle/norpar 12 (huile paraffinique).

### Exemple 20

On reproduit l'exemple 1 en remplaçant le terpinéol par un mélange ternaire 25/25/50 d'Abalyn E/huile de coprah/Norpar 12

### Exemples comparatifs

Exemple comparatif n° 1 : On reproduit l'exemple 1 en remplaçant le Terpinéol par de l'huile de coprah raffinée

Exemple comparatif n° 2 : On reproduit l'exemple 1 en remplaçant le Terpinéol par un mélange 50/50 huile de coprah/huile naphténique légère

### Résultats

Les contrôles effectués sur les microcapsules ainsi que sur les papiers CB obtenus par couchage de ces microcapsules sont réunis dans le tableau ci-après.
. Le contrôle de la granulométrique est effectué à l'aide d'un granulomètre à laser (Coulter LS 100). On détermine le diamètre moyen et la dispersion en taille caractérisée par la variance.
. La viscosité est mesurée a l'aide d'un viscosimètre HAAKE VT 181 avec mobile MV1.
. Le taux de matières sèches est mesuré à l'aide d'un dessicateur à infrarouge (la phase interne est comptée comme matière sèche).
. Le taux d'encapsulation est mesuré par couchage des microcapsules sur un papier CF puis écrasement sous 500 bars de pression sur la moitié de la feuille. On mesure ensuite la différence de densité optique entre la partie écrasée et la partie non écrasée à l'aide d'un densitomètre MACBETH RD 914.

Ces contrôles sont complétés par une série de tests :
. La sensibilité au maculage sous faible pression. On écrase une liasse (CB + CF) sous 50 bars puis on mesure la perte de blancheur du CF a l'aide d'un réflectomètre Docteur Lange.
. La réactivité du CB par écrasement à la calandre d'une liasse (CB + CF) est effectuée par la mesure de la densité optique de la coloration obtenue après une heure d'attente à l'abri de la lumière.
. La résistance à la lumière de l'écriture est effectuée par exposition de celle-ci aux rayons UV (lampe à mercure de 400W). On mesure la chute de la densité optique après 3 heures d'exposition.
. Les vieillissements accélérés des feuillets CB
   * soit en chaleur sèche : 72 heures à 140°C sous un poids de 5 DaN,
   * soit en chaleur humide : 5 jours à 80°C et 80% d'humidité relative sous un poids de 5 DaN ; feuillet CB contre feuillet CF.

Dans les deux cas, on mesure la perte de réactivité du CB par écrasement à la calandre avant et après vieillissement. De plus, dans le cas du test en chaleur humide, on mesure la perte de blancheur du CF due à la migration d'une partie des agents chromogènes présents dans les microcapsules par rapport à un essai à blanc sur le même CF.

Le tableau présenté ci-après récapitule les résultats obtenus pour les différents exemples.

## Revendications

1. Microcapsules, utiles notamment pour papier autocopiant sensible à la pression, contenant une solution organique comprenant un composé d'intérêt hydrophobe et un solvant, caractérisées en ce que le solvant comprend en pourcentage en poids :
- 10 à 100 % d'au moins un dérivé terpénique choisi dans le groupe constitué par les sesquiterpènes, les alcools terpéniques, les esters terpéniques, les aldéhydes terpéniques, les cétones terpéniques, leurs dérivés hydrogénés, l'acide abiétique, les dérivés estérifiés de l'acide abiétique, les dérivés hydrogénés de l'acide abiétique ou les produits de polymérisation de l'acide abiétique,
- 0 à 80 % d'huile végétale ou d'ester d'acide gras,
- 0 à 80 % d'huile minérale.

2. Microcapsules selon la revendication 1, caractérisées en ce que le solvant comprend en pourcentage en poids :
- 20 à 80 % d'au moins un dérivé terpénique choisi dans le groupe constitué par les sesquiterpènes, les alcools terpéniques, les esters terpéniques, les aldéhydes terpéniques, les cétones terpéniques, leurs dérivés hydrogénés, l'acide abiétique, les dérivés estérifiés de l'acide abiétique, les dérivés hydrogénés de l'acide abiétique ou les produits de polymérisation de l'acide abiétique,
- 80 à 20 % d'un composé d'huile végétale ou d'ester d'acide gras.

3. Microcapsules selon la revendication 1, caractérisées en ce que le solvant comprend en pourcentage en poids :
- 20 à 80 % d'au moins un dérivé terpénique choisi dans le groupe constitué par les sesquiterpènes, les alcools terpéniques, les esters terpéniques, les aldéhydes terpéniques, les cétones terpéniques, leurs dérivés hydrogénés, l'acide abiétique, les dérivés estérifiés de l'acide abiétique, les dérivés hydrogénés de l'acide abiétique ou les produits de polymérisation de l'acide abiétique,
- 80 à 20 % d'huile minérale.

4. Microcapsules selon la revendication 1, caractérisées en ce que le solvant comprend en pourcentage en poids :
- 10 à 60 % d'au moins un dérivé terpénique choisi dans le groupe constitué par les sesquiterpènes, les alcools terpéniques, les esters terpéniques, les aldéhydes terpéniques, les cétones terpéniques, leurs dérivés hydrogénés, l'acide abiétique, les dérivés estérifiés de l'acide abiétique, les dérivés hydrogénés de l'acide abiétique ou les produits de polymérisation de l'acide abiétique,
- 10 à 60 % d'huile végétale ou d'ester d'acide gras,
- 10 à 60 % d'huile minérale.

5. Microcapsules selon l'une des revendications 1, 2, 4, caractérisées en ce que les huiles végétales sont choisies dans le groupe constitué par les huiles de soja, colza, olive, lin, arachide, palmiste, maïs, tournesol, coprah, sésame, ricin, palme, babassu, jojoba.

6. Microcapsules selon l'une des revendications 1, 2, 4, caractérisées en ce que les esters sont choisis dans le groupe constitué par les esters d'acides gras saturés de C₃ à C₂₀, avantageusement C₈ à C₁₆, le reste alcool étant un reste de C₁ à C₈.

7. Microcapsules selon l'une des revendications 1, 2, 4, 6, caractérisées en ce que l'ester d'acide gras est un mélange d'ester obtenu par transestérification à partir d'une huile végétale.

8. Microcapsules selon l'une des revendications 1, 3, 4, caractérisées en ce que les huiles minérales sont choisies dans le groupe constitué par les terphényles hydrogénés, les alkylnaphtalènes, les alkylbiphényles, les dérivés de diarylméthane, les dérivés de dibenzylbenzène, les alkylbenzènes, les kérosènes, les huiles minérales légères aliphatiques ou naphténiques.

9. Microcapsules selon l'une des revendications précédentes, caractérisées en ce que le dérivé terpénique est choisi dans le groupe constitué par les alcools terpéniques seuls ou en mélange, les esters d'alcools terpéniques seuls ou en mélange ou leurs produits d'hydrogénation partielle ou totale, les sesquiterpènes seuls ou en mélange.

10. Microcapsules selon la revendication 9, caractérisées en ce que le dérivé terpénique est choisi dans le groupe constitué par l'α-terpinéol, le β-terpinéol, le dihydroterpinéol, le myrcénol, le tetrahydromyrcénol, l'acétate de terpényle, l'acétate de nopyle, l'acétate de géronyle, l'acétate de menthanyle, le longifolène, l'α-cédrène, l'α-et le β-caryophyllène, ou un mélange de sesquiterpènes.

11. Microcapsules selon l'une des revendications 1 à 8, caractérisées en ce que les dérivés hydrogénés de l'acide abiétique sont les esters d'acide dihydroabiétique.

12. Microcapsules selon l'une des revendications précédentes, caractérisées en ce que le composé d'intérêt hydrophobe est choisi dans le groupe constitué par les agents chromogènes, les parfums, les arômes, les produits alimentaires, les produits pharmaceutiques, les pesticides, les biocides, les fongicides, les herbicides, les colorants, les catalyseurs, les réactifs chimiques.

13. Microcapsules selon l'une des revendications précédentes, caractérisées en ce que l'agent chromogène est choisi dans le groupe constitué par les dérivés du type phtalique comme le 3,3-bis(4-diméthylamino-phényl)-6-diméthylamino-phtalide (CVL) et le 3,3-bis(1-octyl-2-méthylindole-3-yle)phtalide ou des dérivés de fluorane comme les 2-anilino-3 méthyl-6 dialkylamino -2'-(N'-éthyl-N-phénylamino-4'-méthylfluorane) ou le 2'-anilino-3' méthyl-6 diéthylamino fluorane, le 6'-diméthylamino-2'-(N-éthyl-N-phénylamino-4'-méthylfluorane), le 3'-chloro-6'-cyclohexylaminofluorane ou le 3,7-bis(diméthylamino)-10-benzoylphenotiazine (BLMB) et les composés de bisarylcarbazolylméthane.

14. Papier sensible à la pression revêtu sur une face d'une couche de microcapsule selon l'une des revendications 1 à 13.

15. Liasse de papier sensible à la pression comportant au moins un papier selon la revendication 14.

## Patentansprüche

1. Mikrokapseln, die insbesondere einsetzbar sind für druckempfindliches Kopierpapier, enthaltend eine organische Lösung, welche eine interessierende hydrophobe Verbindung und ein Lösungsmittel umfaßt, dadurch charakterisiert, daß das Lösungsmittel in Gewichtsprozent umfaßt:
- 10 bis 100 % von mindestens einem Terpenderivat, ausgewählt aus der Gruppe, die gebildet wird von den Sesquiterpenen, den Terpenalkoholen, den Terpenestern, den Terpenaldehyden, den Terpenketonen, ihren hydrierten Derivaten, Abietinsäure, den veresterten Derivaten von Abietinsäure, den hydrierten Derivaten von Abietinsäure oder den Polymerisationsprodukten von Abietinsäure,
- 0 bis 80 % Pflanzenöl oder Fettsäureester,
- 0 bis 80 % Mineralöl.

2. Mikrokapseln nach Anspruch 1, dadurch charakterisiert, daß das Lösungsmittel in Gewichtsprozent umfaßt:
- 20 bis 80 % von mindestens einem Terpenderivat, ausgewählt aus der Gruppe, die gebildet wird von den Sesquiterpenen, den Terpenalkoholen, den Terpenestern, den Terpenaldehyden, den Terpenketonen, ihren hydrierten Derivaten, Abietinsäure, den veresterten Derivaten von Abietinsäure, den hydrierten Derivaten von Abietinsäure oder den Polymerisationsprodukten von Abietinsäure,
- 80 bis 20 % einer Verbindung aus Pflanzenöl oder Fettsäureester.

3. Mikrokapseln nach Anspruch 1, dadurch charakterisiert, daß das Lösungsmittel in Gewichtsprozent umfaßt:
- 20 bis 80 % von mindestens einem Terpenderivat, ausgewählt aus der Gruppe, die gebildet wird von den Sesquiterpenen, den Terpenalkoholen, den Terpenestern, den Terpenaldehyden, den Terpenketonen, ihren hydrierten Derivaten, Abietinsäure, den veresterten Derivaten von Abietinsäure, den hydrierten Derivaten von Abietinsäure oder den Polymerisationsprodukten von Abietinsäure,
- 80 bis 20 % Mineralöl.

4. Mikrokapseln nach Anspruch 1, dadurch charakterisiert, daß das Lösungsmittel in Gewichtsprozent umfaßt:
- 10 bis 60 % von mindestens einem Terpenderivat, ausgewählt aus der Gruppe, die gebildet wird von den Sesquiterpenen, den Terpenalkoholen, den Terpenestern, den Terpenaldehyden, den Terpenketonen, ihren hydrierten Derivaten, Abietinsäure, den veresterten Derivaten von Abietinsäure, den hydrierten Derivaten von Abietinsäure oder den Polymerisationsprodukten von Abietinsäure,
- 10 bis 60 % Pflanzenöl oder Fettsäureester,
- 10 bis 60 % Mineralöl.

5. Mikrokapseln nach einem der Ansprüche 1, 2, 4, dadurch charakterisiert, daß die Pflanzenöle ausgewählt werden aus der Gruppe, die gebildet wird von den Ölen aus Soja, Raps, Oliven, Leinsamen, Erdnüssen, Palmkohl, Mais, Sonnenblumen, Koprah, Sesam, Rizinus, Palmen, Babussu, Jojoba.

6. Mikrokapseln nach einem der Ansprüche 1, 2, 4, dadurch charakterisiert, daß die Ester ausgewählt werden aus der Gruppe, die gebildet wird von den Estern von gesättigten C₃ bis C₂₀ Fettsäuren, vorteilhafterweise C₈ bis C₁₆, wobei der Alkoholrest ein C₁ bis C₈ Rest ist.

7. Mikrokapseln nach einem der Ansprüche 1, 2, 4, 6, dadurch charakterisiert, daß der Fettsäureester eine Estermischung ist, die erhalten wird durch Umesterung ausgehend von einem Pflanzenöl.

8. Mikrokapseln nach einem der Ansprüche 1, 3, 4, dadurch charakterisiert, daß die Mineralöle ausgewählt werden aus der Gruppe, die gebildet wird von den hydrierten Terphenylen, den Alkylnaphthalinen, den Alkylbiphenylen, den Derivaten von Diarylmethan, den Derivaten von Dibenzylbenzol, den Alkylbenzolen, den Kerosinen, den aliphatischen leichten Mineralölen oder den Naphtha-Mineralölen.

9. Mikrokapseln nach einem der vorstehenden Ansprüche, dadurch charakterisiert,daß das Terpenderivat ausgewählt wird aus der Gruppe, die besteht aus den Terpenalkolen einzeln oder als Gemisch, den Estern von Terpenalkoholen einzeln oder als Gemisch oder ihren partiellen oder vollständigen Hydrierungsprodukten, den Sesquiterpenen einzeln oder als Gemisch.

10. Mikrokapseln nach Anspruch 9, dadurch charakterisiert, daß das Terpen-Derivat ausgewählt wird aus der Gruppe, die gebildet wird von α-Terpineol, β-Terpineol, Dihydroterpineol, Myrcenol, Tetrahydromyrcenol, Terpenylacetat, Nopylacetat, Geronylacetat, Menthanylacetat, Longifolen, α-Cedren, α- und β-Caryophyllen oder einer Mischung von Sesquiterpenen.

11. Mikrokapseln nach einem der Ansprüche 1 bis 8, dadurch charakterisiert, daß die hydrierten Abietinsäurederivate die Ester von Dihydroabietinsäure sind.

12. Mikrokapseln nach einem der vorstehenden Ansprüche, dadurch charakterisiert, daß die interessierende hydrophobe Verbindung ausgewählt wird aus der Gruppe, die gebildet wird von den chromogenen Mitteln, den Duftstoffen, den Aromen, den Lebensmittelprodukten, den pharmazeutischen Produkten, den Pestiziden, den Bioziden, den Fungiziden, den Herbiziden, den Farbstoffen, den Katalysatoren, den chemischen Reagentien.

13. Mikrokapseln nach einem der vorstehenden Ansprüche, dadurch charakterisiert, daß das chromogene Mittel ausgewählt wird aus der Gruppe, die gebildet wird von den Derivaten vom Phthalsäuretyp wie 3,3-Bis(4-dimethylamino-phenyl)-6-dimethylaminophthalid (CVL) und 3,3-Bis(1-octyl-2-methylindol-3-yl)phthalid oder den Fluoranderivaten wie 2-Anilino-3-methyl-6-dialkylamino-2'-(N'-ethyl-N-phenylamino-4'-methylfluoran) oder 2'-Anilino-3'-methyl-6-diethylamino-fluoran, 6'-Dimethylamino-2'-(N-ethyl-N-phenylamino-4'-methylfluoran), 3'-Chloro-6'-cyclohexylaminofluoran oder 3,7-Bis(dimethylamino)-10-benzoylphenotiazin (BLMB) und den Bisarylcarbazolylmethan-Verbindungen.

14. Druckempfindliches Papier, das auf einer Seite mit einer Schicht aus Mikrökapseln nach einem der Ansprüche 1 bis 13 beschichtet ist.

15. Stapel von druckempfindlichem Papier, umfassend mindestens ein Papier nach Anspruch 14.

## Claims

1. Microcapsules of use in particular for pressure-sensitive carbonless copy paper, comprising an organic solution comprising an hydrophobic compound interest and a solvent, characterized in that the solvent comprises, as percentage by weight:
- 10 to 100% of at least one terpene derivative chosen from the group consisting of sesquiterpenes, terpene alcohols, terpene esters, terpene aldehydes, terpene ketones, their hydrogenated derivatives, abietic acid, the esterified derivatives of abietic acid, the hydrogenated derivatives of abietic acid or. the polymerization products of abietic acid,
- 0 to 80% of vegetable oil or of fatty acid ester,
- 0 to 80% of mineral oil.

2. Microcapsules according to Claim 1, characterized in that the solvent comprises, as percentage by weight:
- 20 to 80% of at least one terpene derivative chosen from the group consisting of sesquiterpenes, terpene alcohols, terpene esters, terpene aldehydes, terpene ketones, their hydrogenated derivatives, abietic acid, the esterified derivatives of abietic acid, the hydrogenated derivatives of abietic acid or the polymerization products of abietic acid,
- 80 to 20% of a fatty acid ester or vegetable oil compound.

3. Microcapsules according to Claim 1, characterized in that the solvent comprises, as percentage by weight:
- 20 to 80% of at least one terpene derivative chosen from the group consisting of sesquiterpenes, terpene alcohols, terpene esters, terpene aldehydes, terpene ketones, their hydrogenated derivatives, abietic acid, the esterified derivatives of abietic acid, the hydrogenated derivatives of abietic acid or the polymerization products of abietic acid,
- 80 to 20% of mineral oil.

4. Microcapsules according to Claim 1, characterized in that the solvent comprises, as percentage by weight:
- 10 to 60% of at least one terpene derivative chosen from the group consisting of sesquiterpenes, terpene alcohols, terpene esters, terpene aldehydes, terpene ketones, their hydrogenated derivatives, abietic acid, the esterified derivatives of abietic acid, the hydrogenated derivatives of abietic acid or the polymerization products of abietic acid,
- 10 to 60% of vegetable oil or of fatty acid ester,
- 10 to 60% of mineral oil.

5. Microcapsules according to one of Claims 1, 2 or 4, characterized in that the vegetable oils are chosen from the group consisting of soybean, rapeseed, olive, linseed, groundnut, palm kernel, maize, sunflower, coconut, sesame, castor, palm, babassu and jojoba oils.

6. Microcapsules according to one of Claims 1, 2 or 4, characterized in that the esters are chosen from the group consisting of the esters of saturated C₃ to C₂₀, advantageously C₈ to C₁₆, fatty acids, the alcohol residue being a C₁ to C₈ residue.

7. Microcapsules according to one of Claims 1, 2, 4 or 6, characterized in that the fatty acid ester is an ester mixture obtained by transesterification starting from a vegetable oil.

8. Microcapsules according to one of Claims 1, 3 or 4, characterized in that the mineral oils are chosen from the group consisting of hydrogenated terphenyls , alkylnaphthalenes, alkylbiphenyls, diarylmethane derivatives, dibenzylbenzene derivatives, alkylbenzenes, kerosenes, or light aliphatic or naphthenic mineral oils.

9. Microcapsules according to one of the preceding claims, characterized in that the terpene derivative is chosen from the group consisting of terpene alcohols, alone or as a mixture, esters of terpene alcohols, alone or as a mixture, or their partial or complete hydrogenation products, or sesquiterpenes, alone or as a mixture.

10. Microcapsules according to Claim 9, characterized in that the terpene derivative is chosen from the group consisting of α-terpineol, β-terpineol, dihydroterpineol, myrcenol, tetrahydromyrcenol, terpenyl acetate, nopyl acetate, geronyl acetate, menthanyl acetate, longifolene, α-cedrene, α- and β-caryophyllene, or a mixture of sesquiterpenes.

11. Microcapsules according to one of Claims 1 to 8, characterized in that the hydrogenated derivatives of abietic acid are dihydroabietic acid esters.

12. Microcapsules according to one of the preceding claims, characterized in that the hydrophobic of interest is chosen from the group consisting of chromogenic agents, fragrances, flavourings, foodstuffs, pharmaceuticals, pesticides, biocides, fungicides, herbicides, colorants, catalysts or chemical reagents.

13. Microcapsules according to one of the preceding claims, characterized in that the chromogenic agent is chosen from the group consisting of derivatives of the phthalic type, such as 3,3-bis(4- dimethylamino-phenyl)6-dimethylamino-phthalide (CVL) and 3,3-bis(1-octyl-2-methylindol-3-yl)phthalide, or fluoran derivatives, such as 2-anilino-3-methyl-6-dialkylamino-2'-(N'-ethyl-N-phenylamino-4'-methylfluoran) or 2'-anilino-3'-methyl-6-diethylamino-fluoran, 6'-dimethylamino-2'-(N-ethyl-N-phenylamino-4'-methylfluoran) or 3'-chloro-6'- cyclohexylamino-fluoran, or 3,7-bis(dimethylamino)-10-benzoylphenothiazine (BLMB), and bisarylcarbazolylmethane compounds.

14. Pressure-sensitive paper coated on one face with a layer of microcapsule according to one of Claims 1 to 13.

15. Pressure-sensitive paper bundle comprising at least one paper according to Claim 14.
